# FASCICULE DE BREVET EUROPEEN

(11) **EP 3 656 753 B1**
(45) Date de publication et mention de la délivrance du brevet: **12.05.2021**
(21) Numéro de dépôt: 19211106.0
(22) Date de dépôt: 25.11.2019
(51) Int. Cl.: C06B 45/10

(54) **PROCÉDÉ DE PRÉPARATION DE PRODUITS PYROTECHNIQUES COMPOSITES**
HERSTELLUNGSVERFAHREN VON PYROTECHNISCHEN VERBUNDERZEUGNISSEN
METHOD FOR PREPARING COMPOSITE PYROTECHNICAL PRODUCTS

(30) Priorité: 26.11.2018 FR 1871772
(43) Date de publication de la demande: 27.05.2020
(73) Titulaire: ArianeGroup SAS, 75015 Paris (FR)
(72) Inventeur: LAFARGE, Jérôme, 91260 JUVISY-SUR-ORGE (FR); DESGARDIN, Nancy, 91850 BOURAY SUR JUINE (FR)
(74) Mandataire: Cabinet Beau de Loménie

(56) Documents cités:
- EP-A1- 0 576 326
- FR-A1- 3 027 598
- FR-A1- 3 059 725

## Description

La présente invention s'inscrit dans le domaine de la propulsion solide. Elle a plus précisément pour objet un procédé de préparation de produits pyrotechniques composites (propergols solides composites) et les produits pyrotechniques composites (propergols solides composites) susceptibles d'être obtenus par ledit procédé. Lesdits produits pyrotechniques composites (propergols solides composites) conviennent tout particulièrement pour les chargements propulsifs de missiles stratégiques ou tactiques.

Les produits pyrotechniques composites en cause renferment un fort taux de charges énergétiques (de type nitramine) dans un liant énergétique (comprenant un polymère énergétique (du type polyazoture de glycidyle (PAG)) réticulé et plastifié avec au moins un plastifiant énergétique.

Le procédé en cause est un procédé par analogie, les produits en cause sont de type connu. Lesdits produits gardent toutefois la signature de leur procédé de préparation qui fait intervenir un système de réticulation original. Ils présentent, malgré la substitution de ce système de réticulation original au système de réticulation de l'art antérieur, des propriétés mécaniques intéressantes et les assemblages protection thermique (PT)/lieur/produit présentent également des propriétés de pelage intéressantes (ils sont suffisamment robustes pour répondre aux sollicitations de tir).

L'homme du métier connait les procédés de préparation de produits pyrotechniques renfermant des charges énergétiques (type RDX, HMX, CL-20, ADN) dans un polymère énergétique réticulé (plastifié par au moins un plastifiant énergétique), de type polyazoture de glycidyle (PAG) réticulé via ses fonctions hydroxyle téléchéliques avec au moins un agent de réticulation de type polyisocyanate. A ce sujet, on peut notamment se référer à l'enseignement de la demande de brevet FR 3 027 598.

EP 0 576 326 divulgue une composition pyrotechnique comprenant un polyazoture de glycidyle à terminaisons hydroxyles, au moins un polyisocyanate, un plastifiant énergétique et une charge oxydante. Il divulgue aussi que les polyisocyanates préférés sont un mélange d'un trimère aliphatique avec un polymère aromatique, montrant une fonctionalité moyenne en groupe NCO de 2,7 et un rapport NCO:OH voisin de 1:1.

A ce jour, pour l'obtention de produits présentant des propriétés mécaniques intéressantes et d'assemblages protection thermique (PT)/lieur/produit présentant des propriétés de pelage intéressantes (voir ci-dessus), on a coutume d'utiliser, en mélange, des agents de réticulation de deux types :
- un « diisocyanate » aromatique : le 4,4'-diisocyanate de diphénylméthane (MDI), renfermant un fort pourcentage de monomère (MDI) libre, notamment celui commercialisé par la société Dow Chemical sous la dénomination Isonate® M143 (renfermant 70% en masse de monomère libre, présentant une fonctionnalité moyenne de 2,17 et une viscosité (selon la norme MDI-01-02) à 25°C de 39 MPa.s), et
- un « triisocyanate » aliphatique : le trimère du 1,6-diisocyanate d'hexaméthylène (HDI), renfermant une large proportion d'homopolymères dudit 1,6-diisocyanate d'hexaméthylène (HDI) et une faible proportion de monomère (HDI) libre, notamment celui commercialisé par la société Covestro sous la dénomination Desmodur® N3300 (renfermant moins de 0,15% en masse de monomère libre), présentant une fonctionnalité moyenne de 3,5 et une viscosité (selon la norme DIN EN ISO 3219 à 23°C de 3000 mPa.s).

Le procédé de préparation de produits pyrotechniques en question, avec utilisation de ces deux types d'agent de réticulation, est illustré dans les exemples ci-après. Les performances obtenues (en termes de propriétés mécaniques et de propriétés de pelage) sont chiffrées.

Dans la mesure où le « diisocyanate » aromatique ci-dessus est désormais classé substance CMR (Cancérogène, Mutagène (ou génotoxique) et toxique pour la Reproduction (ou reprotoxique)), les inventeurs ont souhaité lui trouver un substitut ; ils ont plus précisément souhaité identifier un système de réticulation performant (conduisant à un propergol composite aux propriétés adéquates, avec les mêmes ingrédients constitutifs, hormis donc le système de réticulation, et ceci dans les mêmes conditions de préparation), exempt de substance CMR.

Dans un tel contexte, ils proposent donc un procédé de préparation de produits pyrotechniques composites, procédé par analogie mais utilisant un système de réticulation original, exempt de substance CMR. Ledit procédé de préparation constitue le premier objet de la présente invention. Il comprend :
a) la mise à disposition des ingrédients constitutifs dudit produit pyrotechnique composite, lesdits ingrédients constitutifs comprenant (a priori essentiellement, voire exclusivement) :
   - au moins un polyazoture de glycidyle à fonctions terminales hydroxyle, dont la masse moléculaire moyenne en nombre est comprise entre 700 et 3000 g/mol,
   - au moins un plastifiant énergétique,
   - au moins un stabilisant dudit au moins un plastifiant énergétique,
   - des charges énergétiques organiques de type nitramine,
   - des agents de réticulation de type polyisocyanate,
   - éventuellement des charges additionnelles choisies parmi des charges oxydantes et des mélanges de charges oxydantes et de charges réductrices,
   - éventuellement au moins un additif, dont au moins un catalyseur de réticulation ;
b) la constitution d'une pâte homogène, renfermant tous les ingrédients constitutifs du produit pyrotechnique recherché (l'homme du métier n'ignore pas qu'en référence au problème de la vie de pot de ladite pâte homogène, lesdits agents de réticulation de type polyisocyanate sont ajoutés le plus tard possible (avant la coulée)) ;
c) la coulée de ladite pâte homogène obtenue dans au moins une structure ; et
d) le traitement thermique de ladite pâte homogène coulée dans ladite au moins une structure.

De façon caractéristique, ledit procédé est mis en œuvre avec des agents de réticulation qui consistent en des polyisocyanates aliphatiques :
- existant, pour plus de 99,6% en masse, avantageusement plus de 99,7% en masse, sous la forme d'oligomères et, pour moins de 0,4% en masse, avantageusement moins de 0,3% en masse, sous la forme d'au moins un monomère libre,
- présentant une fonctionnalité globale de 2,1 à 3,0, et utilisés en une quantité qui assure un rapport de pontage Rp(NCO/OH) compris entre 0,9 et 1,5.

Au sens de l'invention, la fonctionnalité globale correspond à la fonctionnalité du système de réticulation constitué d'un mélange de polyisocyanates aliphatiques. En particulier, la fonctionnalité globale du système de réticulation est égale à : [(fonctionnalité moyenne (di-NCO) * nombre de mol (di-NCO)) / (nombre mol (di-NCO) + nombre mol (tri-NCO))] + [(fonctionnalité moyenne (tri-NCO) * nombre mol (tri-NCO)) / (nombre mol (di-NCO) + nombre mol (tri-NCO)].

Comme indiqué ci-dessus, le procédé en cause est un procédé par analogie qui est mis en œuvre, de façon conventionnelle (voir les étapes ci-dessus) avec la majorité des ingrédients constitutifs conventionnels d'un produit pyrotechnique composite du type recherché (voir ci-dessus), hormis donc le système de réticulation. L'homme du métier conçoit que cette différence n'est en rien anodine au regard des propriétés recherchées pour le produit final et de collage dudit produit final. En effet, en sélectionnant des « diisocyanates », non CMR, faiblement plus visqueux (450 mPa.s), contenant donc un taux d'oligomères fonctionnels plus important, il est apparu possible de compenser la baisse de réactivité par une diffusion fortement limitée de ces agents de réticulation du propergol vers le lieur (explication a posteriori), ce qui est a priori favorable à une meilleure tenue mécanique de l'assemblage PT/lieur/propergol.

Les oligomères des agents de réticulation de type polyisocyanate aliphatique de l'invention sont avantageusement des homopolymères et/ou des produits d'oligomérisation de type uréthdione et/ou allophanate.

Selon une variante avantageuse de l'invention, les agents de réticulation consistent en un mélange de polyisocyanates aliphatiques, à base d'une part de polyisocyanates sans ou avec unités de structure uréthdione ou allophanate présentant une fonctionnalité moyenne supérieure à 2,1 et inférieure à 3,0, et à base, d'autre part, de polyisocyanates présentant une fonctionnalité moyenne supérieure à 3,0, et de préférence supérieure à 3,0 et inférieure à 4,0.

Les polyisocyanates aliphatiques de l'invention présentent avantageusement le même motif isocyanate. Selon un mode de réalisation préféré, ledit même motif isocyanate est le 1,6-diisocyanate d'hexaméthylène (HMDI ou HDI) ou l'isophoronediisocyanate (IPDI), et plus préférentiellement le 1,6-diisocyanate d'hexaméthylène (HMDI ou HDI).

Ainsi, selon une variante encore plus avantageuse de l'invention, lesdits agents de réticulation consistent en un mélange de polyisocyanates aliphatiques, à base d'une part de polyisocyanates avec unités de structure uréthdione ou allophanate présentant une fonctionnalité d'environ 2,5 et à base, d'autre part, de polyisocyanates d'homopolymères du 1,6-diisocyanate d'hexaméthylène (HMDI ou HDI) présentant une fonctionnalité d'environ 3,5.

Le rapport de pontage Rp(NCO/OH) desdits agents de réticulation correspond au rapport en nombre des fonctions isocyanate (NCO) et des fonctions hydroxy (OH) provenant du PAG. Ce rapport de pontage Rp(NCO/OH) varie de préférence de 1,0 à 1,4, plus préférentiellement de 1,1 à 1,3, et encore plus préférentiellement est égal à 1,2.

La fonctionnalité globale dudit système de réticulation (i.e. de l'ensemble desdits agents de réticulation) varie de préférence de 2,5 à 3,0, et encore plus préférentiellement de 2,6 à 3,0.

En référence aux ingrédients constitutifs (autres que lesdits agents de réticulation) du produit pyrotechnique composite préparé selon le procédé de l'invention, on peut, de façon nullement limitative, préciser ce qui suit.

Le polymère énergétique sélectionné comme précurseur du liant des produits de l'invention est donc un polyazoture, un polyazoture de glycidyle (PAG) qui présente des fonctions terminales hydroxyle (un PAG hydroxytéléchélique) ; d'où 1) ses propriétés énergétiques et 2) sa capacité à être réticulé avec des agents de réticulation de type polyisocyanate. Ledit polymère a une masse moléculaire adéquate (notamment, en référence à sa consistance (liquide) et à la consistance de son mélange avec essentiellement les charges et en référence à la teneur relative du liant réticulé en agents de réticulation, masse moléculaire moyenne en nombre comprise entre 700 et 3000 g/mol, avantageusement entre 1700 et 2300 g/mol. Notons incidemment ici que le « un » polyazoture de glycidyle (= polymère précurseur du liant) doit se lire « au moins un » polyazoture de glycidyle dans tout le présent texte. En effet, il est nullement exclu du cadre de l'invention qu'un mélange d'au moins deux polyazotures de glycidyle (présentant des masses moléculaires (entre 700 et 3000 g/mol) et/ou des taux de ramification différents) soit utilisé comme polymère précurseur du liant des produits de l'invention.

Les charges énergétiques organiques sont de type nitramine. Elles sont avantageusement choisies parmi des charges d'hexogène (RDX), d'octogène (HMX), d'hexanitrohexaazaisowurtzitane (CL 20), et leurs mélanges. Très avantageusement elles consistent en des charges d'hexogène (RDX).

Le au moins un plastifiant énergétique est généralement de type nitrate et/ou nitramine. Il est avantageusement choisi parmi :
- les esters nitriques, tels que le dinitrate de diéthylène glycol (DEGDN), le dinitrate de triéthylène glycol (TEGDN), le trinitrate de butanetriol (BTTN), le trinitrate de triméthyloléthane (TMETN), la nitroglycérine et leurs mélanges ;
- les nitramines, telles qu'un mélange de 2,4-dinitro-2,4-diazapentane, de 2,4-dinitro-2,4-diazahexane et de 3,5-dinitro-3,5-diazaheptane, les nitrato éthyl nitramines, notamment la méthyl-2-nitratoéthyl nitramine (méthylNENA) et l'éthyl-2-nitratoéthyl nitramine (éthylNENA), et leurs mélanges ; et
- les mélanges desdits esters nitriques et nitramines.

Le au moins un plastifiant énergétique consiste très avantageusement en un mélange de trinitrate de butanetriol (BTTN) et de trinitrate de triméthyloléthane (TMETN).

Ledit au moins un stabilisant dudit au moins un plastifiant énergétique est généralement choisi parmi les amines aromatiques, les esters d'acide gras époxydés et leurs mélanges. Il est avantageusement choisi parmi la 2-nitrodiphénylamine (2-NDPA), la N-méthylparanitroaniline (MNA) et leurs mélanges.

Outre les charges énergétiques organiques de type nitramine, des charges additionnelles choisies parmi des charges oxydantes et des mélanges de charges oxydantes et de charges réductrices peuvent être présentes. Les charges oxydantes peuvent notamment consister en des charges de perchlorate de potassium. De telles charges peuvent être présentes, en l'absence de charges réductrices, à une faible teneur. Plus généralement, elles sont présentes avec des charges réductrices, telles des charges d'aluminium.

En sus des ingrédients constitutifs identifiés ci-dessus (et des agents de réticulation, éléments clés originaux de la présente invention, discutés plus avant), on peut utiliser d'autres ingrédients constitutifs et notamment au moins un additif. Un tel au moins un autre additif peut notamment être choisi parmi les catalyseurs de réticulation, les catalyseurs balistiques, les auxiliaires de fabrication, les anti-lueurs et les agents de liaison liant/charges. De tels additifs entrent conventionnellement dans la composition des propergols.

Selon un mode de mise en œuvre préféré, l'étape b) du procédé de l'invention (étape de constitution de la pâte homogène à couler), comprend, avec les ingrédients constitutifs du produit pyrotechnique recherché mis à disposition :
b1) la constitution, à une température comprise entre 35 et 55°C, sous agitation, d'un mélange (prémix) comprenant ledit au moins un polyazoture de glycidyle à fonctions terminales hydroxy (PAG-diol), dont la masse moléculaire moyenne en nombre est comprise entre 700 et 3000 g/mol, ledit au moins un plastifiant énergétique et ledit au moins un stabilisant dudit au moins un plastifiant énergétique ;
b2) la constitution d'une pâte homogène, renfermant tous les ingrédients constitutifs du produit pyrotechnique composite recherché, par:
   b21) incorporation, dans ledit mélange, maintenu sous agitation, à une température comprise entre 35 et 55°C, des charges énergétiques organiques de type nitramine (si seul type de charges énergétiques présentes : «Azalane® ») et des autres ingrédients constitutifs dudit produit pyrotechnique composite, non introduits à l'étape b), qui comprennent éventuellement lesdites charges oxydantes et charges réductrices, et au moins un additif, à l'exception d'un quelconque agent de réticulation ;
   b22) agitation de la pâte résultante, sous vide partiel, à une température comprise entre 35 et 55°C ;
   b23) incorporation dans ladite pâte, maintenue, sous vide partiel et sous agitation, à une température comprise entre 35 et 55°C, desdits agents de réticulation de type polyisocyanate ;
      le au moins un catalyseur de réticulation étant éventuellement ajouté à l'étape b21) et/ou à l'étape b23) ci-dessus ; et
   b24) nouvelle agitation sous vide partiel pour l'obtention de ladite pâte homogène, renfermant tous les ingrédients constitutifs du produit pyrotechnique recherché.

Un deuxième objet de l'invention concerne un produit pyrotechnique composite renfermant des charges énergétiques organiques de type nitramine dans un liant plastifié, ledit liant plastifié comprenant au moins un polyazoture de glycidyle à fonctions terminales hydroxyle, dont la masse moléculaire moyenne en nombre est comprise entre 700 et 3000 g/mol, réticulé via ses fonctions hydroxyle par des polyisocyanates aliphatiques, au moins un plastifiant énergétique et au moins un stabilisant dudit au moins un plastifiant énergétique, susceptible d'être obtenu par le procédé de préparation de l'invention.

Selon un mode de réalisation préféré, ledit au moins un polyazoture de glycidyle à fonctions terminales hydroxyle réticulé du produit pyrotechnique composite de l'invention est un réseau tridimensionnel essentiellement formé d'unités structurelles :
- de type A : dont le précurseur consiste en ledit au moins polyazoture de glycidyle à fonctions terminales hydroxyle, et
- de type B : dont les précurseurs consistent en lesdits oligomères du polyisoicyanate(s) aliphatique(s).

La composition du produit pyrotechnique composite de l'invention (propergol solide composite), exprimée en pourcentages massiques, renferme généralement :
- de 50 à 70%, avantageusement de 55 à 65%, desdites charges énergétiques organiques de type nitramine,
- de 9 à 14% dudit polymère énergétique réticulé (via le système de réticulation original),
- de 10 à 30%, avantageusement de 15 à 25%, dudit au moins un plastifiant énergétique, et
- de 0 à 10%, avantageusement de 0,1 à 10%, d'au moins un additif.

On se propose ci-après d'illustrer l'art antérieur de l'invention, les démarches des inventeurs et l'invention présentement en cause.

### EXEMPLES :

### Protocole de préparation des propergols :

Dans un réacteur double enveloppe chauffé à 40°C, on a introduit le polymère précurseur du liant (PAG, 7,5% de Mn égale à 1685 g/mol, commercialisé par la société Eurenco), puis les plastifiants (BTTN/TMETN dans un ratio 30/70 = 16,54%) et les agents de stabilisation (MNA/2NDPA : 0,55%) desdits plastifiants. Apres introduction de tous les composants, le mélange a été agité durant 8 h par un bullage d'azote pour l'homogénéiser et le sécher à une température de 40°C.

On a ensuite introduit ce mélange dans un malaxeur et coulé sur celui-ci la poudre d'aluminium (Al : 17,5%) et les catalyseurs de réticulation (triphényl bismuth (50 ppm) et DBTL (5 ppm)). Le mélange a été agité durant 15 minutes à 40°C. Une première partie des charges énergétiques organiques (HMX) a ensuite été introduite dans ledit mélange, puis le perchlorate d'ammonium (PA : 8%) par portion, ainsi que le reste des charges énergétiques (total de HMX : 47,5%). Après chaque portion introduite, le milieu a été agité pendant 15 minutes à 40°C L'agitation a ensuite été poursuivie pendant 2h30, toujours à la température de 40°C et sous un vide de 10 mm de Hg (qui permet le dégazage du milieu), pour l'obtention d'une pâte homogène.

Le système de réticulation du liant (« diisocyanate » + « triisocyanate ») (voir les systèmes de réticulation testés décrits ci-après) a alors été ajouté à ladite pâte homogène selon le protocole décrit ci-après. Le « diisocyanate » a été introduit en premier, puis laissé sous agitation pendant 10 minutes à 40°C, puis le « triisocyanate » a ensuite été ajouté, en agitant le milieu pendant 20 minutes.

On a ainsi préparé des lots de 800 g de pâte de propergol.

On a prélevé un échantillon de chacune des pâtes de propergol ainsi préparées pour la détermination de la vie de pot. La vie de pot d'une pâte de propergol est évaluée par la mesure de l'évolution de la viscosité de ladite pâte au cours du temps. Elle est exprimée comme le temps (en heure) pour atteindre une viscosité de 1,5 kPa.s. Elle est plus ou moins critique selon les quantités de pâte préparée.

Le reste de chacune des pâtes de propergol préparées a alors été coulé dans une structure adaptée puis soumis au traitement thermique ci-après : cuisson pendant 21 jours à une température de 40°C. A l'issu du traitement thermique, on a obtenu des propergols réticulés.

Les objectifs étaient d'appréhender les propriétés mécaniques et les propriétés de collage des propergols ainsi préparés.

### Propriétés mécaniques :

Les propriétés mécaniques desdits propergols ont été déterminées en soumettant une série de cinq éprouvettes (une éprouvette CRB longue (de type « JANAF », présentant les mensurations ci-après : épaisseur utile 6,9 mm, longueur totale 91,3 mm, longueur de la partie rétrécie 83 mm, épaisseur de ladite partie rétrécie 9,1 mm)) desdits propergols à des essais de traction simple et en enregistrant les courbes de traction correspondantes.

Les essais ont été réalisés à + 20°C sous une traction de 50 mm/min.

Les paramètres déterminés à partir de telles courbe de traction, ont été :
- E = le module d'Young (MPa),
- Sm = la contrainte maximale avant rupture (MPa), et
- em = l'allongement avant rupture (= la déformation maximale liée à la contrainte maximale avant rupture) (%), et
- le pelage = la tenue mécanique sur assemblage PT/lieur/propergol (daN/cm) (norme AFNOR T70-367).

Le test de pelage, mis en œuvre à température ambiante avec des bandes adhésives, permet de quantifier la force d'arrachement qu'il est nécessaire d'exercer pour séparer le lieur du propergol (une amorce de pelage est réalisée manuellement et la partie décollée est mise en traction à 90° à une vitesse de 50 mm/min ; le critère qualité impose d'avoir une valeur minimale de 1,3, plutôt de 1,5 daN/cm) et de qualifier le type de rupture. Plusieurs types de rupture sont possibles :
- Type 0 : rupture pure à l'interface (lieur /propergol). Ce type de rupture traduit un manque d'adhésion ;
- Type 1 : rupture pure à l'interface (lieur /propergol) avec traces de propergol sur le lieur. Ce type de rupture n'est pas satisfaisant dans la mesure où il traduit un manque de cohésion du propergol au voisinage de l'interface ;
- Type 2 : rupture avec arrachement (« en continu », sur une faible profondeur) de propergol au voisinage de l'interface. Ce type de rupture traduit un affaiblissement du propergol au voisinage de l'interface ;
- Type 3 : rupture cohésive dans le propergol. C'est ce type de rupture qui est recherché.

### EXEMPLE DE L'ART ANTERIEUR :

La pâte précurseur du propergol Azalane® de l'art antérieur a été obtenue selon le protocole ci-dessus en utilisant le système de réticulation ci-après.

Système de réticulation :
Isonate® M143 (Dow Chemical) : isocyanate aromatique (CMR), commercialisé par la société Covestro, renfermant un pourcentage élevé de 4,4'-diisocyanate de diphénylméthane (MDI) (monomère (libre) (70% MDI libre), présentant une fonctionnalité moyenne de 2,17 et une faible viscosité de 39 mPa.s à 25°C selon la norme MDI-01-02),
+
Desmodur® N3300 (Covestro) : isocyanate aliphatique, commercialisé par la société COVESTRO, renfermant des homopolymères du 1,6-diisocyanate d'hexaméthylène (HMDI ou HDI), contenant une quantité de HMDI libre inférieure à 0,15% en masse, présentant une fonctionnalité moyenne de 3,5, et une viscosité de 3000 mPa·s à 23°C selon la norme DIN EN ISO 3219.

Les quantités d'Isonate® M143 et de Desmodur® N3300 sont déterminées grâce au rapport de pontage Rp = nombre de fonctions NCO/nombre de fonctions OH, en respectant le réglage suivant :
- Rp « di-NCO » + Rp « tri-NCO » = 1,2, et
- Rp « di-NCO » / Rp « tri-NCO » = 1.

Les propriétés mécaniques des éprouvettes obtenues sont présentées dans le Tableau 1 ci-après.

**[Table.1]**

| | **Propriétés mécaniques sur éprouvettes CRB longues (de type « JANAF ») et pelage sur assemblage PT/lieur/propergol après 21 jours de cuisson à 40°C** | | | |
|---|---|---|---|---|
| | E (MPa) | Sm (MPa) | em (%) | Pelage (daN/cm) |
| Référence Azalane® | 4,1 ± 0,5 | 0,68 ± 0,03 | 32 ± 4 | 1,0 ± 0,1 |

### EXEMPLES COMPARATIFS :

Des essais de substitution de l'Isonate® M143 par des « monomères » diisocyanates non CMR (toujours en combinaison avec le Desmodur® N3300) ont été réalisés. Le but de ces exemples comparatifs était d'observer la réactivité de ces « monomères » diisocyanates en fonction de leur structure, et les propriétés mécaniques qui en découlaient.

Les « monomères » diisocyanates non CMR testés sont des monomères purs de fonctionnalité 2, vendus par la société Aldrich, et qui ne sont pas CMR. Ces « monomères » sont les suivants :
- l'isophorone diisocyanate (IPDI),
- le 4,4'-diicyclohexylméthane diisocyanate (MDCI),
- l'α,α,α',α'-tétraméthyl-1,3-xylylène diisocyanate (TMXDI),
- le 1,8-octaméthylène diisocyanate,
- le 1,4-cyclohexylène diisocyanate (1,4-CHDI),
- le 1,4-phénylène diisocyanate, et
- le 1,6-diisocyanate d'hexaméthylène (HMDI ou HDI).

Pour ces essais, les propergols ont été préparés selon le protocole exposé ci-dessus, en respectant le réglage suivant :
- Rp « di-NCO » + Rp « tri-NCO » = 1,2, et
- Rp « di-NCO » / Rp « tri-NCO » = 1,
le but étant de s'approcher « au plus près » des propergols de la référence Azalane® constitué d'Isonate® M143 et de Desmodur® N3300.

Les résultats sont présentés dans le Tableau 2 ci-après.

**[Table.2]**

| | **Propriétés mécaniques sur éprouvettes CRB longues (de type « JANAF ») et pelage sur assemblage PT/lieur/propergol après 21 jours de cuisson à 40°C** | | | | |
|---|---|---|---|---|---|
| | ΔE (%) | ΔSm(%) | Δem (%) | Pelage* (daN/cm) | |
| Référence Azalane® | - | - | - | 1,0 ± 0,1 (2) | |
| IPDI | -36 | -27 | Dans la dispersion | 0,7 (2) | Propriétés mécaniques non stabilisées après 21 jours de cuisson Dégradation des propriétés mécaniques et du pelage |
| MDCI | -45 | -32 | Dans la dispersion | 0,5 (1) | |
| TMXDI | -64 | -49 | 24 | 0,4 (2) | |
| 1,8-octaméthylène diisocyanate | -12 | -10 | Dans la dispersion | 0,4 (2) | Propriétés mécaniques stabilisées après 21 jours de cuisson Propriétés mécaniques un peu plus faibles que la référence Dégradation au pelage |
| 1,4-CHDI | -14 | -16 | Dans la dispersion | 0,4 (2) | |
| 1,4-phénylène diisocyanate | -10 | -14 | Dans la dispersion | 0,3 (1) | |
| HMDI ou HDI | -10 | Dans la dispersion | Dans la dispersion | 0,5(1) | |

| | | | | | |
|---|---|---|---|---|---|
| * Les valeurs entre parenthèses indiquent le type de rupture lors du test de pelage. | | | | | |

Les résultats présentés au Tableau 2 sont des résultats comparatifs par rapport à la référence Azalane®. Tous ces résultats sont inférieurs à la référence Azalane® constitué du mélange Isonate® M143 et Desmodur® N3300. Les % négatifs pour les tests d'élongations et pour les tests de contraintes correspondent au pourcentage de pertes de niveaux par rapport à la référence Azalane®, ces dégradations sont faibles lorsqu'il est indiqué « dans la dispersion », ce qui signifie qu'ils ne diffèrent pas des résultats obtenus pour la référence Azalane® (à l'incertitude près).

Ces résultats montrent une variation des propriétés mécaniques en fonction de la structure du diisocyanate, et que l'HMDI reste le meilleur remplaçant à l'Isonate® M143, malgré un impact négatif sur le pelage. Notamment, certains desdits « monomères » diisocyanates (IPDI, MDCI et TMXDI) ont induit une baisse notable des propriétés mécaniques du propergol, se caractérisant notamment par une diminution de la contrainte Sm. Même avec 10 jours de cuisson supplémentaires, les propriétés mécaniques ainsi que le pelage n'étaient pas satisfaisants.

Les propriétés mécaniques des propergols obtenus avec les autres diisocyanates (1,4-phénylène diisocyanate, 1,8-octaméthylène diisocyanate, 1,4-CHDI et HMDI ou HDI), bien que plus basses que la référence, restaient dans la dispersion des mesures obtenues pour la référence Azalane®. Cependant, une dégradation notable du pelage a été observée avec chacun de ces « monomères ».

Ces travaux ont mis en évidence la difficulté à trouver un grade non CMR aussi performant que l'Isonate® M143.

### EXEMPLES DE L'INVENTION :

Pour les essais illustrant l'invention, les propergols ont été préparés selon le protocole exposé ci-dessus en utilisant dans le système de réticulation, en lieu et place de l'Isonate® M143 :
- soit le Desmodur® N3400 (Covestro) : mélange de produits d'oligomérisation avec unités de structure uréthdione du HMDI, ayant un taux de HMDI (monomère libre) très faible (moins de 0,3% en masse), présentant une fonctionnalité moyenne de 2,5, une viscosité de 150 mPa.s à 23°C (méthode M014 - ISO - 3219/A.3), et un taux de NCO de 21,8%,
- soit le Desmodur® XP2860 « à base de HMDI » (Covestro) : mélange de produits d'oligomérisation type allophanate du HMDI ayant un taux de HMDI (monomère libre) très faible (moins de 0,16% en masse), présentant une fonctionnalité moyenne de 2,5, une viscosité de 484 mPa.s élevée à 23°C (méthode M014 - ISO -3219/A.3), et un taux de NCO de 20%.

On résume dans le Tableau 3 ci-après les informations des systèmes de réticulation utilisés dans les exemples de l'invention.

**[Table.3]**

| **Nom commercial** | **Fournisseur** | **% monomère** | **Fonctionnalité moyenne** | **Viscosité à 25°C (mPas.s)** |
|---|---|---|---|---|
| Référence : Isonate® M143 | Dow Chemical | 70% MDI | 2,17 | 39* |
| HMDI | Aldrich | 100% HMDI | 2 | 3 |
| Desmodur® N3400 | Covestro | 0,23% HMDI | 2,5 | 152** |
| Desmodur® XP2860 | Covestro | 0,08% HMDI | 2.5 | 484** |

| | | | | |
|---|---|---|---|---|
| * Norme de viscosité : MDI-01-02 ** Norme de viscosité : DIN EN ISO 3219/A.3 | | | | |

Les taux d'introduction des « diisocyanates » et « triisocyanates » ont été réglés pour atteindre des niveaux d'allongement et de contrainte similaires à ceux de la référence Azalane®, en ajustant :
- le rapport de pontage pour avoir :
   Rp « di-NCO » + Rp « tri-NCO » = 1,2, et
- la fonctionnalité globale pour atteindre celle de la référence Azalane® : 2,69.

La vie de pot des pâtes de propergol de l'invention avec Desmodur® N3400 et Desmodur® XP2860 est supérieure à 24 heures.

Les propriétés mécaniques et les niveaux de pelage sont présentés dans le Tableau 4 ci-après.

**[Table.4]**

| | **Propriétés mécaniques sur éprouvettes CRB longues (de type « JANAF ») et pelage sur assemblage PT/lieur/propergol après 21 jours de cuisson à 40°C** | | | |
|---|---|---|---|---|
| | E (MPa) | Sm (MPa) | em (%) | Pelage* (daN/cm) |
| Référence Azalane® | 4,6 | 0,69 | 27 | 1,0 ± 0,1 (2) |
| Comparatif avec HMDI** | -10% | Dans la dispersion | Dans la dispersion | 0,5 (1) |
| Invention avec Desmodur® N3400 | 4,6 | 0,64 | 26 | 1,0 (2) |
| Invention avec Desmodur® XP2860 | 4,7 | 0,68 | 32 | 1,1 (2) |

| | | | | |
|---|---|---|---|---|
| * Les valeurs entre parenthèses indiquent le type de rupture lors du test de pelage ** Voir les résultats présentés au **Tableau 2** | | | | |

On observe une augmentation notable du pelage caractérisant la bonne tenue mécanique de l'assemblage PT/lieur/propergol comparativement au résultat obtenu avec le monomère HMDI.

Le système de réticulation de l'invention présente les avantages suivants :
- une alternative non CMR qui permet de remplacer l'Isonate® M143 (CMR),
- des propriétés mécaniques et une tenue mécanique de l'assemblage PT/lieur/propergol préservées,
- l'absence d'impact défavorable sur la faisabilité et la performance énergétique, et
- une facilité de mise en œuvre à l'échelle industrielle.

## Revendications

1. Procédé de préparation d'un produit pyrotechnique composite comprenant :
a) la mise à disposition des ingrédients constitutifs dudit produit pyrotechnique composite, lesdits ingrédients constitutifs comprenant :
- au moins un polyazoture de glycidyle à fonctions terminales hydroxyle, dont la masse moléculaire moyenne en nombre est comprise entre 700 et 3000 g/mol,
- au moins un plastifiant énergétique,
- au moins un stabilisant dudit au moins un plastifiant énergétique,
- des charges énergétiques organiques de type nitramine,
- des agents de réticulation de type polyisocyanate,
- éventuellement des charges additionnelles choisies parmi des charges oxydantes et des mélanges de charges oxydantes et de charges réductrices,
- éventuellement au moins un additif, dont au moins un catalyseur de réticulation ;
b) la constitution d'une pâte homogène, renfermant tous les ingrédients constitutifs du produit pyrotechnique recherché ;
c) la coulée de ladite pâte homogène obtenue dans au moins une structure ; et
d) le traitement thermique de ladite pâte homogène coulée dans ladite au moins une structure ;
**caractérisé en ce que** lesdits agents de réticulation consistent en des polyisocyanates aliphatiques :
- existant, pour plus de 99,6% en masse, avantageusement plus de 99,7% en masse, sous la forme d'oligomères et, pour moins de 0,4% en masse, avantageusement moins de 0,3% en masse, sous la forme d'au moins un monomère,
- présentant une fonctionnalité globale de 2,1 à 3,0, et
- utilisés en une quantité qui assure un rapport de pontage Rp(NCO/OH) de 0,9 à 1,5.

2. Procédé selon la revendication 1, **caractérisé en ce que** lesdits oligomères sont des homopolymères et/ou des produits d'oligomérisation de type uréthdione et/ou allophanate.

3. Procédé selon la revendication 1 ou 2, **caractérisé en ce que** lesdits agents de réticulation consistent en un mélange de polyisocyanates aliphatiques, à base d'une part de polyisocyanates sans ou avec unités de structure uréthdione ou allophanate présentant une fonctionnalité moyenne supérieure à 2,1 et inférieure à 3,0, et à base, d'autre part, de polyisocyanates présentant une fonctionnalité moyenne supérieure à 3,0, et de préférence supérieure à 3,0 et inférieure à 4,0.

4. Procédé selon l'une quelconque des revendications 1 à 3, **caractérisé en ce que** lesdits polyisocyanates aliphatiques présentent le même motif isocyanate.

5. Procédé selon la revendication 4, **caractérisé en ce que** ledit même motif isocyanate est le 1,6-diisocyanate d'hexaméthylène (HMDI ou HDI) ou l'isophoronediisocyanate (IPDI), et de préférence le 1,6-diisocyanate d'hexaméthylène (HMDI ou HDI).

6. Procédé selon la revendication 4 ou 5, **caractérisé en ce que** lesdits agents de réticulation consistent en un mélange de polyisocyanates aliphatiques, à base d'une part de polyisocyanates avec unités de structure uréthdione ou allophanate présentant une fonctionnalité moyenne d'environ 2,5 et à base, d'autre part, de polyisocyanates d'homopolymères du 1,6-diisocyanate d'hexaméthylène (HMDI ou HDI) présentant une fonctionnalité moyenne d'environ 3,5.

7. Procédé selon l'une des revendications 1 à 6, **caractérisé en ce que** le rapport de pontage Rp(NCO/OH) desdits agents de réticulation est de 1,0 à 1,4, de préférence de 1,1 à 1,3, et plus préférentiellement est égal à 1,2.

8. Procédé selon l'une des revendications 1 à 7, **caractérisé en ce que** la fonctionnalité globale desdits agents de réticulation est de 2,5 à 3,0, et de préférence de 2,6 à 3,0.

9. Procédé selon l'une des revendications 1 à 8, **caractérisé en ce que** la masse moléculaire moyenne en nombre (Mn) du polyazoture de glycidyle à fonctions terminales hydroxyle est comprise entre 1700 et 2300 g/mol.

10. Procédé selon l'une des revendications 1 à 9, **caractérisé en ce que** lesdites charges énergétiques organiques sont choisies parmi des charges d'hexogène (RDX), d'octogène (HMX), d'hexanitrohexaazaisowurtzitane (CL 20), et leurs mélanges, et **en ce qu'**avantageusement elles consistent en des charges d'hexogène (RDX).

11. Procédé selon l'une quelconque des revendications 1 à 10, **caractérisé en ce que** ledit au moins un plastifiant énergétique est de type nitrate et/ou nitramine ; **en ce que** ledit au moins un plastifiant énergétique est avantageusement choisi parmi :
- les esters nitriques, tels que le dinitrate de diéthylène glycol (DEGDN), le dinitrate de triéthylène glycol (TEGDN), le trinitrate de butanetriol (BTTN), le trinitrate de triméthyloléthane (TMETN), la nitroglycérine et leurs mélanges ;
- les nitramines, telles qu'un mélange de 2,4-dinitro-2,4-diazapentane, de 2,4-dinitro-2,4-diaza-hexane et de 3,5-dinitro-3,5-diazaheptane, les nitrato éthyl nitramines, notamment la méthyl-2-nitratoéthyl nitramine (méthylNENA) et l'éthyl-2-nitratoéthyl nitramine (éthylNENA), et leurs mélanges ; et
- les mélanges desdits esters nitriques et nitramines ;
**en ce que** ledit au moins un plastifiant énergétique consiste très avantageusement en un mélange de trinitrate de butanetriol (BTTN) et de trinitrate de triméthyloléthane (TMETN).

12. Procédé selon l'une quelconque des revendications 1 à 11, **caractérisé en ce que** ledit au moins un stabilisant dudit au moins un plastifiant énergétique est choisi parmi les amines aromatiques, les esters d'acide gras époxydés et leurs mélanges, et **en ce que** ledit au moins un stabilisant dudit au moins un plastifiant énergétique est avantageusement choisi parmi la 2-nitrodiphénylamine (2-NDPA), la N-méthylparanitroaniline (MNA) et leurs mélanges.

13. Procédé selon l'une quelconque des revendications 1 à 12, **caractérisé en ce que** lesdits ingrédients constitutifs comprennent des charges oxydantes, avantageusement des charges de perchlorate d'ammonium, et des charges réductrices, avantageusement des charges d'aluminium.

14. Procédé selon l'une quelconque des revendications 1 à 13, **caractérisé en ce que** lesdits ingrédients constitutifs comprennent au moins un additif, notamment choisi parmi les catalyseurs de réticulation, les catalyseurs balistiques, les auxiliaires de fabrication, les anti-lueurs et les agents de liaison liant/charges.

15. Produit pyrotechnique composite renfermant des charges énergétiques organiques de type nitramine dans un liant plastifié, ledit liant plastifié comprenant au moins un polyazoture de glycidyle à fonctions terminales hydroxyle, dont la masse moléculaire moyenne en nombre est comprise entre 700 et 3000 g/mol, réticulé via ses fonctions hydroxyle par des polyisocyanates aliphatiques, au moins un plastifiant énergétique et au moins un stabilisant dudit au moins un plastifiant énergétique, susceptible d'être obtenu par le procédé de préparation selon l'une quelconque des revendications précédentes.

16. Produit pyrotechnique composite selon la revendication 15, dont ledit au moins un polyazoture de glycidyle à fonctions terminales hydroxyle réticulé est un réseau tridimensionnel essentiellement formé d'unités structurelles :
- de type A : dont le précurseur consiste en ledit au moins polyazoture de glycidyle à fonctions terminales hydroxyle, et
- de type B : dont les précurseurs consistent en lesdits oligomères du polyisoicyanate(s) aliphatique(s).

## Patentansprüche

1. Herstellungsverfahren eines pyrotechnischen Verbunderzeugnisses, umfassend:
a) Bereitstellen der konstituierenden Bestandteile des pyrotechnischen Verbunderzeugnisses, wobei die konstituierenden Bestandteile umfassen:
- mindestens ein Glycidylpolyazid mit endständigen Hydroxylgruppen und einer zahlenmittleren Molmasse zwischen 700 und 3000 g/mol,
- mindestens einen energetischen Weichmacher,
- mindestens einen Stabilisator des mindestens einen energetischen Weichmachers,
- organische energetische Ladungen vom Nitramintyp,
- Vernetzungsmittel vom Polyisocyanattyp,
- gegebenenfalls zusätzliche Ladungen, ausgewählt aus oxidierenden Ladungen und Mischungen aus oxidierenden und reduzierenden Ladungen,
- gegebenenfalls mindestens ein Additiv, einschließlich mindestens eines Vernetzungskatalysators,
b) Bilden einer homogenen Paste, die alle konstituierenden Bestandteile des gewünschten pyrotechnischen Erzeugnisses enthält,
c) Gießen der erhaltenen homogenen Paste in mindestens eine Struktur, und
d) Wärmebehandeln der in die mindestens eine Struktur gegossenen homogenen Paste,
**dadurch gekennzeichnet, dass** die Vernetzungsmittel aus aliphatischen Polyisocyanaten bestehen, die:
- für mehr als 99,6 % Massenanteil, vorteilhafterweise mehr als 99,7 % Massenanteil, in Form von Oligomeren und für weniger als 0,4 % Massenanteil, vorteilhafterweise weniger als 0,3 % Massenanteil, in Form von mindestens einem Monomer vorliegen,
- eine globale Funktionalität von 2,1 bis 3,0 aufweisen, und
- in einer Menge verwendet werden, die ein Verbrückungsverhältnis Rp(NCO/OH) von 0,9 bis 1,5 gewährleistet.

2. Verfahren nach Anspruch 1, **dadurch gekennzeichnet, dass** es sich bei den Oligomeren um Homopolymere und/oder Oligomerisierungsprodukte vom Typ Urethdion und/oder Allophanat handelt.

3. Verfahren nach Anspruch 1 oder 2, **dadurch gekennzeichnet, dass** die Vernetzungsmittel aus einer Mischung von aliphatischen Polyisocyanaten auf der Basis von einerseits Polyisocyanaten ohne oder mit Urethdion- oder Allophanat-Struktureinheiten mit einer mittleren Funktionalität von mehr als 2,1 und weniger als 3,0 und auf der Basis von andererseits Polyisocyanaten mit einer mittleren Funktionalität von mehr als 3,0 und vorzugsweise mehr als 3,0 und weniger als 4,0 bestehen.

4. Verfahren nach einem der Ansprüche 1 bis 3, **dadurch gekennzeichnet, dass** die aliphatischen Polyisocyanate die gleiche Isocyanateinheit aufweisen.

5. Verfahren nach Anspruch 4, **dadurch gekennzeichnet, dass** es sich bei der gleichen Isocyanateinheit um Hexamethylen-1,6-diisocyanat (HMDI oder HDI) oder Isophorondiisocyanat (IPDI), und vorzugsweise um Hexamethylen-1,6-diisocyanat (HMDI oder HDI) handelt.

6. Verfahren nach Anspruch 4 oder 5, **dadurch gekennzeichnet, dass** die Vernetzungsmittel aus einer Mischung von aliphatischen Polyisocyanaten auf der Basis von einerseits Polyisocyanaten mit Urethdion- oder Allophanat-Struktureinheiten mit einer mittleren Funktionalität von etwa 2,5 und auf der Basis von andererseits Polyisocyanaten von Homopolymeren des Hexamethylen-1,6-diisocyanats (HMDI oder HDI) mit einer mittleren Funktionalität von etwa 3,5 bestehen.

7. Verfahren nach einem der Ansprüche 1 bis 6, **dadurch gekennzeichnet, dass** das Verbrückungsverhältnis Rp(NCO/OH) der Vernetzungsmittel 1,0 bis 1,4, vorzugsweise 1,1 bis 1,3 und besonders bevorzugt gleich 1,2 beträgt.

8. Verfahren nach einem der Ansprüche 1 bis 7, **dadurch gekennzeichnet, dass** die globale Funktionalität der Vernetzungsmittel zwischen 2,5 und 3,0 und vorzugsweise zwischen 2,6 und 3,0 liegt.

9. Verfahren nach einem der Ansprüche 1 bis 8, **dadurch gekennzeichnet, dass** die zahlenmittlere Molmasse (Mn) des Glycidylpolyazids mit endständigen Hydroxylgruppen zwischen 1700 und 2300 g/mol liegt.

10. Verfahren nach einem der Ansprüche 1 bis 9, **dadurch gekennzeichnet, dass** die organischen energetischen Ladungen ausgewählt sind aus Ladungen von Hexogen (RDX), Octogen (HMX), Hexanitrohexaazaisowurtzitan (CL 20) und Mischungen davon, und dass sie vorteilhafterweise aus Ladungen von Hexogen (RDX) bestehen.

11. Verfahren nach einem der Ansprüche 1 bis 10, **dadurch gekennzeichnet, dass** der mindestens eine energetische Weichmacher vom Typ Nitrat und/oder Nitramin ist, dass der mindestens eine energetische Weichmacher vorteilhafterweise ausgewählt ist aus:
- Salpetersäureestern, wie Diethylenglykoldinitrat (DEGDN), Triethylenglykoldinitrat (TEGDN), Butantrioltrinitrat (BTTN), Trimethylolethantrinitrat (TMETN), Nitroglycerin und Mischungen davon,
- Nitraminen, wie einer Mischung aus 2,4-Dinitro-2,4-diazapentan, 2,4-Dinitro-2,4-diaza-hexan und 3,5-Dinitro-3,5-diazaheptan, Nitratoethylnitraminen, einschließlich Methyl-2-nitratoethylnitramin (methylNENA) und Ethyl-2-nitratoethylnitramin (ethylNENA), und Mischungen davon, und
- Mischungen aus diesen Salpetersäureestern und Nitraminen,
und dass der mindestens eine energetische Weichmacher sehr vorteilhafterweise aus einer Mischung von Butantrioltrinitrat (BTTN) und Trimethylolethantrinitrat (TMETN) besteht.

12. Verfahren nach einem der Ansprüche 1 bis 11, **dadurch gekennzeichnet, dass** der mindestens eine Stabilisator des mindestens einen energetischen Weichmachers ausgewählt ist aus aromatischen Aminen, epoxidierten Fettsäureestern und Mischungen davon, und dass der mindestens eine Stabilisator des mindestens einen energetischen Weichmachers vorteilhafterweise ausgewählt ist aus 2-Nitrodiphenylamin (2-NDPA), N-Methylparanitroanilin (MNA) und Mischungen davon.

13. Verfahren nach einem der Ansprüche 1 bis 12, **dadurch gekennzeichnet, dass** die konstituierenden Bestandteile oxidierende Ladungen, vorteilhafterweise Ammoniumperchloratladungen, und reduzierende Ladungen, vorteilhafterweise Aluminiumladungen, umfassen.

14. Verfahren nach einem der Ansprüche 1 bis 13, **dadurch gekennzeichnet, dass** die konstituierenden Bestandteile mindestens ein Additiv umfassen, insbesondere ausgewählt aus Vernetzungskatalysatoren, ballistischen Katalysatoren, Herstellungshilfsmitteln, Antiglow-Agenzien und Bindemitteln für Binder/Ladungen.

15. Pyrotechnisches Verbunderzeugnis, enthaltend organische energetische Ladungen vom Nitramintyp in einem plastifizierten Binder, wobei der plastifizierte Binder mindestens ein Glycidylpolyazid mit endständigen Hydroxylgruppen, dessen zahlenmittlere Molmasse zwischen 700 und 3000 g/mol liegt, das über seine Hydroxylgruppen durch aliphatische Polyisocyanate vernetzt ist, mindestens einen energetischen Weichmacher und mindestens einen Stabilisator für den mindestens einen energetischen Weichmacher umfasst, erhältlich durch das Herstellungsverfahren nach einem der vorhergehenden Ansprüche.

16. Pyrotechnisches Verbunderzeugnis nach Anspruch 15, wobei es sich bei dem mindestens einen vernetzten Glycidylpolyazid mit endständigen Hydroxylgruppen um ein dreidimensionales Netzwerk handelt, das im Wesentlichen aus folgenden Struktureinheiten gebildet wird:
- vom Typ A: wobei die Vorstufe aus dem mindestens einen Glycidylpolyazid mit endständigen Hydroxylgruppen besteht, und
- vom Typ B: wobei die Vorstufen aus den Oligomeren von aliphatischem (aliphatischen) Polyisoicyanat(en) bestehen.

## Claims

1. A process for preparing a composite pyrotechnic product comprising:
a) providing the constituent ingredients of said composite pyrotechnic product, said constituent ingredients comprising:
- at least one hydroxyl-terminated polyglycidyl azide, the number-average molecular weight of which is comprised between 700 and 3000 g/mol,
- at least one energetic plasticizer,
- at least one stabilizer of said at least one energetic plasticizer,
- organic energetic fillers of the nitramine type,
- cross-linking agents of the polyisocyanate type,
- optionally additional fillers selected from oxidizing fillers and mixtures of oxidizing and reducing fillers,
- optionally at least one additive, including at least one cross-linking catalyst;
b) the constitution of a homogeneous paste, containing all the constituent ingredients of the desired pyrotechnic product;
c) casting the resulting homogeneous dough into at least one structure; and
d) heat treatment of said homogeneous paste cast in said at least one structure;
**characterized in that** said cross-linking agents consist of aliphatic polyisocyanates:
- existing, for more than 99.6% by mass, advantageously more than 99.7% by mass, in the form of oligomers and, for less than 0.4% by mass, advantageously less than 0.3% by mass, in the form of at least one monomer,
- having an overall functionality of 2.1 to 3.0, and
- used in an amount that ensures a bridging ratio Rp(NCO/OH) of 0.9 to 1.5.

2. The process as claimed in claim 1, wherein said oligomers are homopolymers and/or urethdione and/or allophanate oligomerization products.

3. The process as claimed in claim 1 or 2, **characterized in that** said cross-linking agents consist of a mixture of aliphatic polyisocyanates, based on the one hand on polyisocyanates without or with urethdione or allophanate structural units having an average functionality of greater than 2.1 and less than 3.0, and based on the other hand on polyisocyanates having an average functionality of greater than 3.0, and preferably greater than 3.0 and less than 4.0.

4. The process as claimed in any one of claims 1 to 3, **characterized in that** said aliphatic polyisocyanates have the same isocyanate unit.

5. The process as claimed in claim 4, **characterized in that** the same isocyanate unit is hexamethylene 1,6-diisocyanate (HMDI or HDI) or isophoronediisocyanate (IPDI), and preferably hexamethylene 1,6-diisocyanate (HMDI or HDI).

6. The process as claimed in claim 4 or 5, **characterized in that** said cross-linking agents consist of a mixture of aliphatic polyisocyanates, based on the one hand on polyisocyanates with urethdione or allophanate structural units having an average functionality of about 2.5 and based, on the other hand, on polyisocyanates of homopolymers of hexamethylene 1,6-diisocyanate (HMDI or HDI) having an average functionality of about 3.5.

7. The process as claimed in one of claims 1 to 6, **characterized in that** the bridging ratio Rp(NCO/OH) of said cross-linking agents is from 1.0 to 1.4, preferably from 1.1 to 1.3, and more preferentially is equal to 1.2.

8. The process as claimed in one of claims 1 to 7, **characterized in that** the overall functionality of said cross-linking agents is from 2.5 to 3.0, and preferably from 2.6 to 3.0.

9. The process as claimed in one of claims 1 to 8, **characterized in that** the number-average molecular weight (Mn) of the hydroxyl-terminated polyglycidyl azide is comprised between 1700 and 2300 g/mol.

10. The process as claimed in one of claims 1 to 9, **characterized in that** said organic energetic fillers are selected from hexogen (RDX), octogen (HMX), hexanitrohexaazaisowurtzitane (CL 20) fillers, and mixtures thereof, and **in that** advantageously they consist of hexogen (RDX) fillers.

11. The process as claimed in any one of claims 1 to 10, **characterized in that** said at least one energetic plasticizer is of the nitrate and/or nitramine type;
**in that** said at least one energetic plasticizer is advantageously selected from:
- nitric esters, such as diethylene glycol dinitrate (DEGDN), triethylene glycol dinitrate (TEGDN), butanetriol trinitrate (BTTN), trimethylolethane trinitrate (TMETN), nitroglycerin and mixtures thereof;
- nitramines, such as a mixture of 2,4-dinitro-2,4-diazapentane, 2,4-dinitro-2,4-diaza-hexane and 3,5-dinitro-3,5-diazaheptane, nitrato ethyl nitramines, in particular methyl-2-nitratoethyl nitramine (methylNENA) and ethyl-2-nitratoethyl nitramine (ethylNENA), and mixtures thereof; and
- mixtures of said nitric esters and nitramines;
**in that** said at least one energetic plasticizer very advantageously consists of a mixture of butanetriol trinitrate (BTTN) and trimethylolethane trinitrate (TMETN).

12. The process as claimed in any one of claims 1 to 11, **characterized in that** said at least one stabilizer of said at least one energetic plasticizer is selected from aromatic amines, epoxidized fatty acid esters and mixtures thereof, and **in that** said at least one stabilizer of said at least one energetic plasticizer is advantageously selected from 2-nitrodiphenylamine (2-NDPA), N-methylparanitroaniline (MNA) and mixtures thereof.

13. The process as claimed in any one of claims 1 to 12, **characterized in that** said constituent ingredients comprise oxidizing fillers, advantageously ammonium perchlorate fillers, and reducing fillers, advantageously aluminum fillers.

14. The process as claimed in any one of claims 1 to 13, **characterized in that** said constituent ingredients comprise at least one additive, in particular selected from cross-linking catalysts, ballistic catalysts, processing aids, antiflash agents and binder/filler binding agents.

15. A composite pyrotechnic product containing organic energetic fillers of the nitramine type in a plasticized binder, said plasticized binder comprising at least one hydroxyl-terminated polyglycidyl azide, the number-average molecular mass of which is between 700 and 3000 g/mol, cross-linked via its hydroxyl functions by aliphatic polyisocyanates, at least one energetic plasticizer and at least one stabilizer for said at least one energetic plasticizer, obtainable by the preparation process as claimed in any one of the preceding claims.

16. The composite pyrotechnic product as claimed in claim 15, wherein said at least one cross-linked hydroxyl-terminated polyglycidyl azide is a three-dimensional network consisting essentially of structural units:
- of type A: the precursor of which consists of said at least one hydroxyl-terminated polyglycidyl azide, and
- of type B: the precursors of which consist of said aliphatic polyisocyanate oligomers.
